# EUROPÄISCHE PATENTSCHRIFT

(11) **EP 0 360 755 B1**
(45) Veröffentlichungstag und Bekanntmachung des Hinweises auf die Patenterteilung: **18.05.1994**
(21) Anmeldenummer: 89810695.0
(22) Anmeldetag: 15.09.1989
(51) Int. Cl.: H01B 7/34

(54) **Ein- oder mehradrige isolierte, elektrische Leitungen und Verfahren zu deren Herstellung**
Single or multi-care insulated electrical conductors, and process for manufacturing the same
Conducteurs électriques simples ou multiples isolés et leur procédé de fabrication

(30) Priorität: 23.09.1988 CH 3559/88
(43) Veröffentlichungstag der Anmeldung: 28.03.1990
(73) Patentinhaber: HUBER & SUHNER AG KABEL-, KAUTSCHUK-, KUNSTSTOFF-WERKE, 9100 Herisau (CH)
(72) Erfinder: Schurr, Michael, CH-8330 Pfäffikon (CH)
(74) Vertreter: Justitz-Wormser, Daisy P., Dipl.-Chem.

(56) Entgegenhaltungen:
- CH-A- 664 230
- FR-A- 2 310 619

## Beschreibung

Die Erfindung betrifft ein- und mehradrige isolierte, elektrische Leitungen, insbesondere solche mit einer extrudierten, vernetzten, wärmebeständigen, flammwidrigen Isolation bzw. einem solchen Schutzmantel und einer vorzugsweise im elektrostatischen Pulverbeschichtungsverfahren aufgebrachten äusseren Schutzschicht zur Verbesserung der Widerstandsfähigkeit gegen flüssige Medien und mechanische Beanspruchungen.

Im CH-Patent 664.230 ist eine isolierte elektrische Leitung beschrieben, deren innere Isolation aus halogenfreiem, vernetztem Polyolefin-Copolymer und deren äussere Schutzschicht aus einem Polyamid oder einem thermoplastischen halogenfreien Polyesterelastomer oder einem halogenfreien aromatischen Polyäther besteht. Diese äussere Schutzschicht wird im Extrusionsverfahren aufgebracht. Eine innige Verbindung der inneren Isolations- mit der äusseren Schutzschicht besteht nicht. Dies führt zur Faltenbildung der Schutzschicht, wenn die fertige Leitung um kleine Biegeradien gebogen wird, besonders bei Leitungsdurchmessern grösser als 5 mm.

Ferner offenbart FR-A- 2.310.619 ein Verfahren zur Herstellung eines isolierten Leiters von besonders kleinem Durchmesser für Telefonleitungen. Dieser Leiter besteht aus einer Seele mit einem inneren Ueberzug aus hitzebeständigem Material, nämlich Holzpulpe oder Papier, und einer äusseren, im Pulverbeschichtungsverfahren geschmolzenen Isolationsschicht aus einem Polymer. Weder das Verfahren noch das Material des inneren Ueberzuges eignen sich zur Herstellung von Leitern grösseren Durchmessers.

Ziel der Erfindung ist es, die Nachteile der bekannten doppelschichtig extrudierten Isolationen, nämlich die mangelnde Haftung zwischen der inneren und äusseren Isolationsschicht sowie Faltenbildung der äusseren Schicht bei Biegung um scharfe Kanten, zu beheben. Dies wird dadurch erreicht, dass die beiden Schichten miteinander verschmolzen werden, indem die äussere Schicht im elektrostatischen Pulverbeschichtungsverfahren aufgebracht und unmittelbar danach durch Hitzeeinwirkung, z.B. im Durchlaufofen aufgeschmolzen wird. Dabei entsteht eine innige Verbindung der äusseren Schutzschicht mit der inneren Isllationsschicht, die nur durch Zerstörung einer der beiden Schichten gelöst werden kann. Die Schutzschichtdicke beträgt im allgemeinen 0,05 bis 0,2 mm. Das elektrostatische Pulverbeschichtungsverfahren wurde bisher zum Beschichten von blanken Metallteilen angewendet, unter anderem auch zum Beschichten von Metalldrähten als Korrosionsschutz. Das Aufschmelzen bzw. Aushärten der Pulverschicht erfolgt dabei durch die durch Vorheizen vor dem Beschichten im Werkstück gespeicherte Eigenwärme oder durch Nachheizen des mit Pulver beschichteten Werkstückes. Je nach Zusammensetzung des Pulvers liegen die Schmelz- bzw. Härtetemperaturen zwischen 100 und 300°C.

Gegenstand dieser Erfindung ist eine Leitung, wie in den Patentansprüchen 1 bis 7 definiert. Die ein- und mehradrigen elektrischen Leitungen bestehen aus kunststoffisolierten, metallischen Leitern. Ein weiterer Gegenstand der Erfindung ist ein Verfahren zu deren Herstellung nach dem Pulverbeschichtungsverfahren, wie in Patentanspruch 8 definiert.

Ein Beschichten bereits isolierter, metallischer Leiter nach dem elektrostatischen Pulverbeschichtungsverfahren stellt hohe Anforderungen an das Isoliermaterial bezüglich Wärme- und Formbeständigkeit. Dieses muss kurzzeitig Temperaturen zwischen 100 und 300°C ohne Beeinträchtigung der mechanischen und elektrischen Eigenschaften aushalten. Thermoplastische Isoliermaterialien sind für dieses Verfahren nicht geeignet.

Bei den bevorzugt für die innere Isolationsschicht verwendeten Isoliermaterialien handelt es sich um strahlenvernetzte Kunststoffe aus hitzebeständigem Polyolefin-Copolymer, z.B. "Radox" 125 und "Radox" 155. Für "Radox" 125 beträgt die Dauer-Temperaturbeständigkeit (20'000 h) 120°C und die kurzzeitige Temperaturbeständigkeit (5 bis 10 s) 260°C. Für "Radox" 155 liegen diese Werte bei 135°C bzw. 280°C. ("Radox" ist das eingetragene Warenzeichen der Fa. Huber & Suhner AG. für strahlenvernetzte flammwidrige Polyolefin-Copolymere).

Isolationsschichten aus solchen Materialien wurden bisher im Extrusionsverfahren auf den metallischen Leiter aufgebracht.

Als Kunststoffe für die Bildung einer Schutzschicht im Sinne der Erfindung haben sich folgende Materialien als besonders geeignet erwiesen:
- Polyamid 6.6, d.h. Polyhexamethylenadipamid
- Polyamid 11, d.h. Polyundecanamid
- Polyamid 12, d.h. Polylaurinlactam
- Polyurethan
- Polyvinylidenfluorid
- Polyätheräthylketon
- Epoxydharze
- Polyesterharze.

Die innere Isolationsschicht wird in der Regel in einer Schichtdicke von 0,2 bis 3 mm aufgebracht, während die äussere Schicht relativ dünn in einer Dicke von vorzugsweise 0,05 bis 0,15 mm aufgebracht wird.

Für die vorliegende Erfindung haben sich folgende Kombinationen von innerer und äusserer Schicht als besonders geeignet erwiesen.
"Radox" 125 + PA11 einadrige Leitung
"Radox" 125 + PA11 mehradrige Leitung
"Radox" 155 + PVDF einadrige Leitung

### Beispiel 1

Einadrige Leitung, Isolation aus "Radox" 125, beschichtet mit PA11. Eine Kupferlitze aus 50 Einzeldrähten von 0,25 mm Durchmesser mit einem Gesamtquerschnitt von 2,5 mm² und einem Durchmesser von 2,1 mm wurde im Extrusionsverfahren auf bekannte Art mit einer inneren Isolationsschicht aus mit bis zu ca. 50 % mit Aluminiumoxydtrihydrat gefülltem "Radox" 125-Copolymer ("Radox" 125 ist die Bezeichnung der Firma Huber & Suhner AG. für strahlenvernetzte, halogenfreie Polyolefin-Copolymere) versehen, so dass der Aussendurchmesser der isolierten Leitung 3,6 mm betrug. Die Isolationsschicht wurde dann durch Einwirkung energiereicher Elektronenstrahlen mit einer Dosis von 5 bis 20 Mrad vernetzt. Auf die so erhaltene elektrische Leitung wurde im elektrostatischen Beschichtungsverfahren eine Pulverschicht aus Polyamid 11 (z.B. "Rilsan B", Lieferant Atochem) aufgebracht und diese Schicht unmittelbar anschliessend durch Temperatureinwirkung von ca. 200°C während 5 bis 10 Sekunden auf die innere Isolationsschicht aufgeschmolzen. Der Aussendurchmesser, der auf diese Art doppelschichtig isolierten Leitung betrug 3,7 mm.

Die erhaltene doppelschichtig isolierte Leitung wurde während 72 Stunden in Mineralöl des Typs ASTM Nr. 2 bei einer Temperatur von 100°C und in Dieselöl bei einer Temperatur von 70°C während 168 Stunden gelagert. Anschliessend wurde die Leitung einer Wickelprüfung um einen Metalldorn, dessen Durchmesser dem dreifachen Leitungsdurchmesser entsprach, unterzogen, ohne, dass die Proben eine Veränderung aufwiesen. Im weiteren wurde die doppelschichtige Leitung auf ihre Widerstandsfähigkeit gegen die Einwirkung von Wasser mit einer Temperatur von 75°C gemäss der Publikation ICEA-S-68 geprüft (ICEA = Insulated Cable Engineers Association, USA), wobei alle verlangten elektrischen Eigenschaftswerte eingehalten wurden.

Der Abriebtest nach der deutschen Norm VG 95218, Teil 2, mit einer 0,3 mm dicken Klinge, belastet mit 0,6 kg ergab bei 1000 Abriebhüben eine Abriebtiefe von 0,2 gegenüber 0,5 bei der nicht mit PA11 beschichteten Leitung.

Die Anforderungen der Flammwidrigkeitsprüfung nach der IEC-Publikation 332-1 wurde von der beschichteten Leitung sicher erfüllt.

### Beispiel 2

Mehradrige Leitung, Mantel aus "Radox" 125, beschichtet mit PA11.

Zwölf mit "Radox" 125 isolierte Kupferlitzen (1,0 mm²) wurden als drei Viererbündel verseilt und mit einem extrudierten Schutzmantel aus "Radox" 125, Mantelwandicke 1,5 mm, umgeben. Der Leitungsdurchmesser betrug 15,5 mm. Der Schutzmantel wurde dann durch Einwirkung energiereicher Strahlung mit einer Dosis von 5 bis 20 Mrad vernetzt. Auf die so ummantelte mehradrige Leitung wurde im elektrostatischen Beschichtungsverfahren eine Pulverschicht aus Polyamid 11 ("Rilsan B", Lieferant Atochem) aufgebracht und diese Schicht unmittelbar anschliessend durch Temperatureinwirkung von 220°C während 5 bis 10 Sekunden auf die Mantelschicht aus "Radox" 125 aufgeschmolzen. Der Aussendurchmesser der auf diese Art beschichteten Leitung betrug 15,7 mm. Nach Lagerung in Mineralöl und Dieselöl, wie im Beispiel 1 beschrieben, zeigte die Leitung keine Veränderungen.

Die Wasserbeständigkeitsanforderung bei 75°C, geprüft nach ICEA-S-68 wurde erfüllt.

Die Flexibilität der beschichteten Leitung unterschied sich nur unwesentlich von der unbeschichteten Leitung, wenn nach der deutschen Norm VG 95218, Teil 2, geprüft wurde.

Der Abriebtest, wie in Beispiel 1 beschrieben, zeigte nach 500 Hüben eine Abriebtiefe von 0,2 mm gegenüber 0,5 mm bei der nicht mit PA11 beschichteten Leitung.

Beim Biegen der Leitung um einen Radius von fünfmal dem Leitungsdurchmesser blieb die Oberfläche der Schutzschicht glatt und ohne Faltenbildung.

### Beispiel 3

Einadrige Leitung, Isolation aus "Radox" 155, beschichtet mit PVDF.

Eine Kupferlitze aus fünzig Einzeldrähten von 0,25 mm Durchmesser und einem Gesamtquerschnitt von 2,5 mm² und einem Durchmesser von 2,1 mm wurde im Extrusionsverfahren auf bekannte Art mit einer inneren Isolationsschicht aus mit halogenhaltigem Flammwidrigkeitssystem gefülltem "Radox" 155-Copolymer ("Radox" 155 ist die Bezeichnung der Firma Huber & Suhner AG. für strahlenvernetzte Polyolefin-Copolymere der Wärmeklasse F) versehen, so dass der Aussendurchmesser der isolierten Leitung 3,6 mm betrug. Die Isolationsschicht wurde dann durch Einwirkung energiereicher Elektronenstrahlen mit einer Dosis von 5 bis 20 Mrad vernetzt. Auf die so erhaltene elektrische Leitung wurde im elektrostatischen Beschichtungsverfahren eine Pulverschicht aus Polyvinylidenfluorid (z.B. "Kynar", Lieferant Pennwalt Corporation) aufgebracht und diese Schicht unmittelbar anschliessend durch Temperatureinwirkung von 280°C während 5 bis 10 Sekunden auf die innere Schicht aufgeschmolzen. Der Aussendurchmesser der Leitung betrug 3,7 mm.

Die doppelschichtig isolierte Leitung wurde, wie in den Beispielen 1 und 2 beschrieben, im Mineral- und Dieselöl gelagert ohne Beeinträchtigung der Eigenschaften.

Der Abriebtest, wie in Beispiel 1 beschrieben, zeigte nach eintausend Hüben eine Abriebtiefe von 0,2 mm gegenüber 0,5 mm bei der nicht mit PVDF-beschichteten Leitung.

Beim Biegen der Leitung um einen Radius von fünfmal dem Leitungsdurchmesser blieb die Oberfläche der Schutzschicht glatt und ohne Falten.

Die Flammprüfung nach der IEC-Publikation 332-1 wurde von der beschichteten Leitung sicher erfüllt.

## Patentansprüche

1. Ein- oder mehradrige isolierte elektrische Leitung, welche mit einer inneren Isolationsschicht und einer äusseren Schutzschicht versehen ist, dadurch gekennzeichnet, dass die innere Isolationsschicht aus einem halogenfreien, strahlenvernetzten Polyolefin-Copolymer und die äussere Schutzschicht aus einem schwer brennbaren thermoplastischen oder duroplastischen Kunststoff besteht und die äussere Schicht im Pulverbeschichtungsverfahren mit der inneren Schicht untrennbar verbunden ist.

2. Leitung nach Anspruch 1, dadurch gekennzeichnet, dass sie einadrig ist und eine innere extrudierte Isolationsschicht aus hitzebeständigem, strahlenvernetztem Polyolefin-Copolymer und eine äussere Schicht aus schwerbrennbarem thermoplastischem oder duroplastischem Kunststoff aufweist.

3. Leitung nach Anspruch 1 oder 2, dadurch gekennzeichnet, dass sie mehradrig ist und einen Mantel aus einer inneren, extrudierten Schicht aus hitzebeständigem Polyolefin-Copolymer und einer äusseren Schutzschicht aus einem schwerbrennbaren, thermoplastischen oder duroplastischen Kunststoff aufweist.

4. Leitung nach Anspruch 1, dadurch gekennzeichnet, dass die innere Isolationsschicht aus einer oder mehreren Lagen gewickelter Bänder aus mit Glimmer beschichtetem Glasgewebe besteht und die Schutzschicht vorzugsweise halogenfrei ist.

5. Leitung nach einem der Ansprüche 1 bis 4, dadurch gekennzeichnet, dass die äussere Schicht aus Polyhexamethylenadipamid (Polyamid 6.6), Polyundecanamid (Polyamid 11) oder Polylaurinlactam (Polyamid 12) besteht.

6. Leitung nach einem der Ansprüche 1 bis 4, dadurch gekennzeichnet, dass die äussere Schicht aus einem aromatischen Polyäther, einem Polyurethan, einem Polyvinylidenfluorid, einem Epoxydharz oder einem Polyesterharz besteht.

7. Leitung nach einem der Ansprüche 1 bis 6, dadurch gekennzeichnet, dass die Dicke der äusseren Isolationsschicht 0,05 bis 0,15 mm beträgt.

8. Verfahren zur Herstellung einer Leitung nach einem der Ansprüche 1 bis 7, dadurch gekennzeichnet, dass man einen ein- oder mehrdrahtigen metallischen Leiter zuerst mit einer Isolationsschicht aus einem halogenfreien, strahlenvernetzten Polyolefin-Copolymer versieht, auf diese Isolationsschicht im Pulverbeschichtungsverfahren eine äussere Schicht aus einem schwer brennbaren thermoplastischen oder duroplastischen Kunststoff aufbringt und durch Hitzeeinwirkung die äussere Schicht mit der inneren Schicht verschmilzt.

## Claims

1. Single- or multi-core insulated electrical cable, which is provided with an inner insulating layer and an outer protective layer, characterized in that the inner insulating layer is formed by a halogen-free, irradiation-crosslinked polyolefin copolymer and the outer protective layer is formed by a thermoplastic or thermosetting plastics material resistant to burning and the outer layer is inseparably connected to the inner layer by the powder coating process.

2. Cable according to Claim 1, characterized in that it is single-core and has an inner extruded insulating layer formed by heat-resistant, irradiation-crosslinked polyolefin copolymer and an outer layer formed by thermoplastic or thermosetting plastics material resistant to burning.

3. Cable according to Claim 1 or 2, characterized in that it is multi-core and has a sheath comprising an inner extruded layer formed by heat-resistant polyolefin copolymer and an outer protective layer formed by a thermoplastic or thermosetting plastics material resistant to burning.

4. Cable according to Claim 1, characterized in that the inner insulating layer comprises one or more layers of wound strips of mica-coated glass cloth and the protective layer is preferably halogen-free.

5. Cable according to one of Claims 1 to 4, characterized in that the outer layer is formed by polyhexamethylene adipamide (polyamide 6,6), polyundecanamide (polyamide 11) or polylaurinlactam (polyamide 12).

6. Cable according to one of Claims 1 to 4, characterized in that the outer layer is formed by an aromatic polyether, a polyurethane, a polyvinylidene fluoride, an epoxy resin or a polyester resin.

7. Cable according to one of Claims 1 to 6, characterized in that the thickness of the outer insulating layer is 0.05 to 0.15 mm.

8. Process for producing a cable according to one of Claims 1 to 7, characterized in that a single- or multi-core metal conductor is first provided with an insulating layer formed by a halogen-free, irradiation-crosslinked polyolefin copolymer, an outer layer formed by a thermoplastic or thermosetting plastics material resistant to burning is applied to this insulating layer by the powder coating process and the outer layer is fused to the inner layer by the action of heat.

## Revendications

1. Conducteur électrique isolé mono- ou plurifilaire qui est doté d'une couche isolante interne et d'une couche de protection externe, caractérisée en ce que la couche isolante interne est constitué par un copolymère polyoléfinique sans halogène, réticulé et la couche de protection externe à partir d'une matière synthétique thermoplastique ou thermodurcissable difficilement inflammable et la couche extérieure est reliée dans un procédé de revêtement de poudre avec la couche interne de façon inséparable.

2. Conducteur selon la revendication 1, caractérisée en ce qu'elle est monofilaire et présente une couche isolante extrudée interne en copolymère polyoléfinique résistant à la chaleur et réticulé et une couche externe en matière synthétique thermoplastique ou thermodurcissable difficilement inflammable.

3. Conducteur selon la revendication 1 ou 2, caractérisé en ce qu'il est plurifilaire et présente une enveloppe constituée par une couche extrudée interne en copolymère polyoléfinique résistant à la chaleur et en une couche de protection externe en matière synthétique thermoplastique ou thermodurcissable difficilement inflammable.

4. Conducteur selon la revendication 1, caractérisé en ce que la couche isolante interne est constituée par une ou plusieurs strates de bande enroulée à partir de fibres de verre revêtues de mica et la couche de protection est de préférence exempte d'halogène.

5. Conducteur selon l'une des revendications 1 à 4, caractérisé en ce que la couche extérieure est en polyhexaméthylènadipamide (polyamide 6.6) en polyundécanamide (polyamide 11) ou en polylaurolactame (popyamide 12).

6. Conducteur selon l'une des revendications 1 à 4, caractérisé en ce que la couche externe est constituée par un polyéther aromatique, un polyuréthanne, un fluorure de polyvinylidène, une résine époxyde ou une résine polyester.

7. Conducteur selon l'une des revendications 1 à 6, caractérisé en ce que l'épaisseur de la couche isolante externe est de 0,05 jusqu'à 0,15 mm.

8. Procédé pour la préparation d'une conduite selon l'une des revendications 1 à 7, caractérisé en ce que l'on dote un conducteur métallique mono- ou plurifilaire tout d'abord d'une couche isolante en copolymère polyoléfinique exempt d'halogène, réticulé et que l'on applique sur cette couche isolante dans un procédé de revêtement de poudre, une couche externe en matière synthétique thermoplastique ou thermodurcissable difficilement inflammable et en ce que l'on fait fondre sous l'effet de la chaleur la couche externe en contact avec la couche interne.
